# EUROPÄISCHE PATENTSCHRIFT

(11) **EP 1 028 853 B1**
(45) Veröffentlichungstag und Bekanntmachung des Hinweises auf die Patenterteilung: **21.11.2001**
(21) Anmeldenummer: 99944458.1
(22) Anmeldetag: 20.08.1999
(51) Int. Cl.: B41M 5/30, B41M 3/14, B41M 5/124

(54) **WÄRMEEMPFINDLICHER AUFZEICHNUNGSBOGEN MIT DRUCKEMPFINDLICHEN MIKROKAPSELN ALS SICHERHEITSELEMENT**
HEAT-SENSITIVE RECORDING SHEET WITH A SECURITY ELEMENT IN THE FORM OF PRESSURE-SENSITIVE MICROCAPSULES
FEUILLE D'IMPRESSION THERMOSENSIBLE COMPORTANT DES MICROCAPSULES SENSIBLES A LA PRESSION UTILISEES COMME ELEMENT DE SECURITE

(30) Priorität: 27.08.1998 DE 19838893
(43) Veröffentlichungstag der Anmeldung: 23.08.2000
(73) Patentinhaber: Mitsubishi HiTec Paper Flensburg GmbH, 24905 Flensburg (DE)
(72) Erfinder: KRANZ, Erich, D-24939 Flensburg (DE)
(86) Internationale Anmeldenummer: EP9906122
(87) Internationale Veröffentlichungsnummer: WO0012321

(56) Entgegenhaltungen:
- EP-A- 0 623 909
- US-A- 5 395 138
- US-A- 5 401 060
- PATENT ABSTRACTS OF JAPAN vol. 1997, no. 3, 31. März 1997 (1997-03-31) & JP 08 300810 A (MITSUBISHI PAPER MILLS, LIMITED), 19. November 1996 (1996-11-19) in der Anmeldung erwähnt

## Beschreibung

Die Erfindung betrifft einen wärmeempfindlichen Aufzeichnungsbogen, der ein Substrat, eine auf einer Seite des Substrates aufgebrachte wärmeempfindliche Aufzeichnungsschicht, die zur Erzeugung eines Schriftbildes unter der Einwirkung von Hitze miteinander reagierende Farbbildner und Farbakzeptoren enthält, und ein Sicherheitselement aufweist.

Wärmeempfindliche Aufzeichnungsbogen sind seit längerer Zeit bekannt. Überwiegend werden diese Materialien zur Aufzeichnung von Fernkopien verwendet, die über öffentliche Fernsprechnetze - sogenanntes Telefaxverfahren versandt werden. Ein an Bedeutung zunehmendes Einsatzgebiet für wärmeempfindliche Aufzeichnungsmaterialien lag in letzter Zeit in der Verwendung als Kassenbons, Parkzettel von Parkautomaten, Eintritts - und Fahrkarten sowie Belegen bei Glücksspielen aller Art.

Zur Vermeidung bzw. Erkennung von Fälschungen wurden in der Vergangenheit bereits verschiedene Lösungen vorgeschlagen. Insbesondere wurde der Einsatz von unter ultravioletter Bestrahlung fluoreszierenden Fasern vorgeschlagen, die dem Papierfaserstoff vor der Blattbidung in geringer Menge zugemischt werden. Entsprechende Vorschläge finden sich für nicht dem Gebiet der wärmeempfindlichen Aufzeichnungsmaterialien zuzurechnende Papiere in der **AT E 37053 B** und gemäß der **DE 19501289 A 1** für ein wärmeempfindliches Aufzeichnungspapier.

Mikrokapseln wurden auch bereits zur Verwendung bei der Herstellung von wärmeempfindlichen Aufzeichnungsbogen vorgeschlagen. Die bekannten Vorschläge betreffen vorwiegend die Verbesserung der Lagerbeständigkeit und die Entwicklung von gleichzeitig druck- und wärmeempfindlichen Aufzeichnungsmaterialien, die zudem noch eine wärmeempfindliche Bildübertragung ermöglichen.

Aus der **DE-35 04 730 C 2** ist ein wärmeempfindliches Bildübertragungs-Aufzeichnungsblatt bekannt, das auf der einen Seite seines Trägers eine wärmeempfindliche Aufzeichnungsschicht und auf der anderen Seite eine wärme- und druckempfindliche Bildübertragungsschicht aufweist. In der wärme- und druckempfindlichen Bildübertragungsschicht sind Mikrokapseln, die einen farblosen Farbbildner in einem nichtflüchtigen Lösungsmittel sowie Mikrokapseln, die einen Farbakzeptor in einem nichtflüchtigen Lösungsmittel enthalten, angeordnet. Ebenfalls in der Bildübertragungsschicht liegt ein fester, farbloser, Elektronen abgebender Farbbildner und ein fester, farbloser, Elektronen annehmender Farbentwickler sowie ein Wachs vor. Legt man das wärmeempfindliche Bildübertragungs-Aufzeichnungsblatt auf ein einfaches Blatt Papier und läßt auf die wärmeempfindliche Aufzeichnungsschicht einen Thermokopf einwirken, entsteht auf der wärmeempfindlichen Aufzeichnungsschicht eine Abbildung und auf dem einfachen Papier entsteht durch Wärmeübertragung das Abbild der Aufzeichnung. Durch Druck auf das wärmeempfindliche Bildübertragungs-Aufzeichnungsblatt läßt sich zusätzlich ein Abbild auf dem einfachen Papierblatt erzeugen.

Der Gedanke, bei einem wärmeempfindlichen und wärmeübertragbaren Aufzeichnungsblatt zusätzlich eine gewisse Druckempfindlichkeit einzustellen, wird in der **DE-36 01 525 A 1** in der Weise aufgegriffen, daß nur ausgewählte Stellen in der wärmeübertragbaren Schicht druckempfindlich ausgebildet sind, indem diese Stellen Farbbildner und Farbentwickler enthalten, wobei wenigstens eine dieser Komponenten in Mikrokapseln enthalten ist.

Während bei den beiden vorstehend genannten Vorschlägen die Aufgabe in der Entwicklung eines wärmeempfindlichen, mit einer Bildübertragungsschicht versehenen und gleichzeitig druckempfindlichen Papiers besteht, sieht die **DE-37 04 627 A 1** bei einem wärmeempfindlichen Aufzeichnungsmaterial, bei dem die Farbreaktion zwischen einer Diazoverbindung und einer zugehörigen Kupplungskomponente erfolgt, vor, daß mindestens eine der beiden Reaktionskomponenten in einer Mikrokapsel enthalten ist, um auf diese Weise die Lagerbeständigkeit des unbeschriebenen Materials und die Sensibilität zu verbessern.

Die **DE-39 38 978 A 1** offenbart ein Zweifarben - Aufzeichnungsmaterial, bei dem nacheinander auf einen Träger eine an sich bekannte wärmeempfindliche Farbbildungsschicht und eine lichtempfindliche, wärmeempfindliche Farbbildungsschicht aufgebracht sind, die Mikrokapseln enthält, in denen ein Leukofarbstoff und ein Fotooxidationsmittel enthalten sind und ein Reduktionsmittel in der lichtempfindlichen, wärmeempfindlichen Farbbildungsschicht vorliegt. Die Bilderzeugung der lichtempfindlichen, wärmeempfindlichen Aufzeichnungsschicht erfolgt durch Erhitzen mit einem Heizblock und anschließende Bestrahlung mit einer Ultrahochdruck-Quecksilberlampe.

Die **JP 08 300 810 A** offenbart ein wärmeempfindliches Aufzeichnungsmaterial, das außer der auf seiner Frontseite angebrachten wärmeempfindlichen Beschichtung eine auf der Vorderseite seines Trägers angebrachte Schicht aus Farbbildnern und Akzeptoren vorsieht, welche Fälschungsversuche auf der Frontseite des wärmeempfindlichen Aufzeichnungsmaterials sichtbar machen sollen. Mindestens einer der Reaktionspartner ist eingekapselt. Die aus Farbbildnern und Akzeptoren bestehende Schicht ist mit einer nicht näher offenbarten Polyolefinharzschicht abgedeckt, auf der ein transparentes oder lichtdurchlässiges Papier angeordnet ist. Nachteilig bei diesem Vorschlag ist neben dem komplizierten Aufbau des Aufzeichnungsmaterials, daß sich das durch die versuchte Fälschung entstehende Bild nicht deutlich genug von dem auf der Frontseite durch Wärme erzeugten Bild abhebt.

Gegenstand der **US-A-5,401,060** ist ein mittels Laserdrucker beschreibbares Dokumentenpapier. Zum Zweck seines Authentizitätsnachweises ist auf dem Dokument ein lokal begrenzter Auftrag einer Streichfarben- oder Druckfarbenkomposition vorgesehen, die einen Farbentwickler und einen in Mikrokapseln enthaltenen Farbstoffvortäufer aufweist. Unter dem Einfluß von Druck brechen die Mikrokapseln auf und setzen so den in ihnen enthaltenen Farbstoffvorläufer frei, der unter dem Einfluß gleichzeitig auf das Dokument einwirkender Hitze mit dem Farbentwickler unter Ausbildung einer Farbe reagiert. Als Variante dieses bekannten Dokumentenpapiers sieht die **US-A-5,395,138** eine Streichfarben- oder Druckfarbenkomposition vor, bei der der in Mikrokapseln enthaltene Farbstoffvorläufer unter die Kapseln zerstörendem Druck ohne den zusätzlichen Einfluß von Wärme mit dem Farbentwickler reagiert. Da das mit der Streichfarben- oder Druckfarbenkomposition beaufschlagte Authentizitätsnachweisfeld druckempfindlich ist, müssen bei diesem bekannten Dokumentenpapier das Authentizitätsnachweisfeld und der normal zu beschriftende Nutzungsbereich räumlich getrennt sein.

Einen Aufzeichnungsbogen mit mehreren Beschichtungen, die räumlich begrenzt auf sich unterscheidenden Feldern aufgetragen und teilweise druckempfindlich und teilweise wärmeempfindlich ausgebildet sind, schlägt die **EP-A-0 623 909** vor. Der bekannte Aufzeichnungsbogen soll verschiedenfarbige Schriftbilder durch die Verwendung von Kombinationen verschiedener Farbstoffvorläufer und Farbakzeptoren in den unterschiedlichen Beschichtungsfeldem ermöglichen. Die vielfarbigen Schriftbilder auf dem bekannten Aufzeichnungsbogen sollen übersichtliche und eine nutzungsorientiertere Verwendung von Formblättern oder Labels ermöglichen, ohne daß Farbdrucker benutzt werden müssen. Die Verwendung dieses bekannten Aufzeichnungsbogens als wärmeempfindlicher Aufzeichnungsbogen mit Sicherheitselement wird nicht offenbart.

Die Aufgabe der vorliegenden Erfindung besteht darin, einen wärmeempfindlichen Aufzeichnungsbogen mit einem Sicherheitselement zur Verfügung zu stellen, der zur Herstellung von Eintrittskarten, Fahrausweisen, Quittungen und bei Glücksspielen verwendet werden kann und der das Erkennen von gefälschten Dokumenten, die ohne Verwendung des erfindungsgemäßen Aufzeichnungsbogens hergestellt sind, ohne den Einsatz maschineller oder elektrischer Hilfsgeräte wie UV-Lampen oder von auf das Aufzeichnungsmaterial aufzubringenden Chemikalien ermöglicht.

Zur Lösung der vorstehenden Aufgabe sieht die-Erfindung einen Aufzeichnungsbogen vor, der ein Substrat, eine auf einer Seite des Substrates aufgebrachte wärmeempfindliche Aufzeichnungsschicht, die zur Erzeugung eines Schriftbildes unter der Einwirkung von Hitze miteinander reagierende Farbbildner und Farbakzeptoren enthält, und ein Sicherheitselement aufweist, wobei der Aufzeichnungsbogen dadurch gekennzeichnet ist, daß das Sicherheitselement in der wärmeempfindlichen Aufzeichnungsschicht aus druckempfindlichen Mikrokapseln besteht, die in einem Lösungsmittel einen oder mehrere Farbbildner enthalten, die nach Zerstörung der Mikrokapseln mit den Farbakzeptoren unter Bildung einer Farbe reagieren.

Als geeignete Substrate kommen Streichrohpapiere mit einer flächenbezogenen Masse von 45 bis 250 g/m² vorzugsweise von 70 bis 150 g/m² in Betracht. Insbesondere sind holzfreie Streichrohpapiere oder solche mit einem geringen Anteil an Holzstoff geeignet. Vor Auftrag der wärmeempfindlichen Aufzeichnungsschicht können die Substrate noch mit einem Vorstrich mit einer flächenbezogenen Masse von 3 bis 12 g/m² versehen werden. Die wärmeempfindliche Aufzeichnungsschicht wird geeigneterweise mit einer flächenbezogenen Masse im Bereich von 3 bis 6 g/m² aufgetragen. Die flächenbezogene Masse des fertiggestellten wärmeempfindlichen Aufzeichnungsbogens beträgt 48 bis 268 g/m², vorzugsweise 73 bis 168 g/m².

Die wärmeempfindliche Aufzeichnungsschicht enthält bezüglich ihres (otro-) Gesamtgewichts 5 bis 50 Gew.-Teile Mikrokapseln mit einem besonders bevorzugten Bereich zwischen 12 und 30 Gew.-Teilen.

Die in die wärmeempfindliche Aufzeichnungsschicht eingearbeiteten Mikrokapseln enthalten 1 bis 8 Gew.-Teile, vorzugsweise 2,5 bis 6,5 Gew.-Teile Farbbildner bezogen auf das (otro-) Gesamtgewicht der Mikrokapseln.

Durch die Maßnahme, Mikrokapseln in die wärmeempfindliche Aufzeichnungsschicht einzubringen, besteht z.B. bei einer Einlaßkontrolle die Möglichkeit, durch Druckeinwirkung ein Bild in der wärmeempfindlichen Aufzeichnungsschicht zu erzeugen und auf diese Weise die Echtheit des verwendeten Papiers zu kontrollieren. Werden die Mikrokapseln durch Druckeinwirkung z.B. eines Metallstempels zerstört, reagieren die freigesetzten Farbbildner mit den Akzeptoren der wärmeempfindlichen Aufzeichnungsschicht und liefern ein dem Stempelabdruck entsprechendes Bild. Die Farbbildner sind vorzugsweise so zu wählen, daß zwischen dem durch Wärme in der Aufzeichnungsschicht erzeugten Bild und dem durch die freigesetzten Farbbildner in der Aufzeichnungsschicht entstehenden Bild ein farblicher Kontrast besteht.

Der in Beschreibung, Beispiel und Ansprüchen verwendete Begriff "otro" bedeuted ofentrocken.

Das nachfolgende Beispiel erläutert die Erfindung:

Auf ein holzfreies Papier mit einer flächenbezogenen Masse von 76 g/m² wird ein pigmentierter Vorstrich von 4 g/m² aufgetragen und getrocknet. Der getrocknete Vorstrich wird mit einer Streichfarbe zur Ausbildung einer wärmeempfindlichen Aufzeichnungsschicht überzogen, die neben den mittels Wärme zur Erzeugung eines Bildes erforderlichen Farbbildnem und Farbakzeptoren noch Mikrokapseln mit einer darin in Lösungsmittel gelösten Farbbildnerzusammensetzung enthält. Das Auftragsgewicht beträgt otro 5 g/m². Das Gewichtsverhältnis von temperaturempfindlichen Komponenten und druckempfindlichen Komponenten in der getrockneten Aufzeichnungsschicht beträgt 3,5 : 1, was bedeutet, daß in der wärmeempfindlichen Aufzeichnungsschicht 22 Gew.-Teile Mikrokapseln enthalten sind. Durch Druckeinwirkung eines Metallstempels entsteht auf der Vorderseite ein Stempelabdruck, der die Echtheit des eingesetzen Papiers dokumentiert.

## Patentansprüche

1. Wärmeempfindlicher Aufzeichnungsbogen mit:
- einem Substrat,
- einer auf eine Seite des Substrats aufgebrachten wärmeempfindlichen Aufzeichnungsschicht, die zur Erzeugung eines Schriftbildes unter der Einwirkung von Hitze miteinander reagierende Farbbildner und Farbakzeptoren enthält und
- einem Sicherheitselement,
**dadurch gekennzeichnet, daß** das Sicherheitselement aus druckempfindlichen in der wärmeempfindlichen Aufzeichnungsschicht vorliegenden Mikrokapseln besteht, die in einem Lösungsmittel einen oder mehrere Farbbildner enthatten, die nach Zerstörung der Mikrokapseln mit den Farbakzeptoren unter Bildung einer Farbe reagieren.

2. Wärmeempfindlicher Aufzeichnungsbogen nach Anspruch 1, **dadurch gekennzeichnet, daß** die wärmeempfindliche Aufzeichnungsschicht bezogen auf ihr (otro) - Gesamtgewicht 5 bis 50 Gew.- Teile Mikrokapseln enthält.

3. Wärmeempfindlicher Aufzeichnungsbogen nach einem der Ansprüche 1 oder 2, **dadurch gekennzeichnet, daß** die wärmeempfindliche Aufzeichnungsschicht bezogen auf ihr (otro) - Gesamtgewicht 12 bis 30 Gew.- Teile Mikrokapseln enthält.

4. Wärmeempfindlicher Aufzeichnungsbogen nach einem der Ansprüche 1 bis 3, **dadurch gekennzeichnet, daß** die Mikrokapseln bezogen auf ihr (otro) - Gesamtgewicht 1 bis 8 Gew.- Teile Farbbildner enthalten.

5. Wärmeempfindlicher Aufzeichnungsbogen nach einem der Ansprüche 1 bis 4, **dadurch gekennzeichnet, daß** die Mikrokapseln bezogen auf ihr (otro) - Gesamtgewicht 2,5 bis 6,5 Gew.- Teile Farbbildner enthalten.

6. Wärmeempfindlicher Aufzeichnungsbogen nach einem der Ansprüche 1 bis 5, **dadurch gekennzeichnet, daß** die flächenbezogene Masse des wärmeempfindlichen Aufzeichnungsbogens 48 bis 268 g/m² beträgt.

## Claims

1. Heat-sensitive recording sheet having:
- a substrate,
- a heat-sensitive recording layer which is applied to one side of the substrate and which comprises colour formers and colour acceptors that react with one another under the action of heat to produce a written image and
- a security element,
**characterised in that** the security element consists of pressure-sensitive microcapsules present in the heat-sensitive recording layer, which microcapsules comprise, in a solvent, one or more colour formers which, after the microcapsules have been broken, react with the colour acceptors to form a colour.

2. Heat-sensitive recording sheet according to claim 1, **characterised in that** the heat-sensitive recording layer comprises, based on its (o-dry) total weight, from 5 to 50 parts by weight of microcapsules.

3. Heat-sensitive recording sheet according to either claim 1 or claim 2, **characterised in that** the heat-sensitive recording layer comprises; based on its (o-dry) total weight, from 12 to 30 parts by weight of microcapsules .

4. Heat-sensitive recording sheet according to any one of claims 1 to 3, **characterised in that** the microcapsules contain, based on their (o-dry) total weight, from 1 to 8 parts by weight of colour former(s).

5. Heat-sensitive recording sheet according to any one of claims 1 to 4, **characterised in that** the microcapsules contain, based on their (o-dry) total weight, from 2.5 to 6.5 parts by weight of colour former(s).

6. Heat-sensitive recording sheet according to any one of claims 1 to 5, **characterised in that** the mass per unit area of the heat-sensitive recording sheet is from 48 to 268 g/m².

## Revendications

1. Feuille d'enregistrement thermosensible comprenant :
- un substrat,
- une couche d'enregistrement thermosensible appliquée sur une des faces du substrat, laquelle couche contient des agents chromogène et des accepteurs de couleur qui réagissent, sous l'action de là chaleur, les uns avec les autres pour former une suite de caractères, et
- un élément de sécurité,
**caractérisée par le fait que** l'élément de sécurité est constitué de microcapsules sensibles à la pression présentes dans la couche d'enregistrement thermosensible et qui contiennent, dans un solvant, un ou plusieurs agents chromogènes susceptibles de réagir, après destruction des microcapsules, avec les accepteurs de couleur et de faire ainsi apparaître une couleur.

2. Feuille d'enregistrement thermosensible selon la revendication 1, **caractérisée par le fait que** la couche d'enregistrement thermosensible contient de 5 à 50 parties en poids de microcapsules, rapporté au poids total (après séchage au four) de la couche d'enregistrement.

3. Feuille d'enregistrement thermosensible selon la revendication 2, **caractérisée par le fait que** la couche d'enregistrement thermosensible contient de 12 à 30 parties en poids de microcapsules, rapporté au poids total (après séchage au four) de la couche d'enregistrement.

4. Feuille d'enregistrement thermosensible selon une des revendications 1 à 3, **caractérisée par le fait que** les microcapsules contiennent de 1 à 8 parties en poids d'agent chromogène, rapporté au poids total (après séchage au four) des microcapsules.

5. Feuille d'enregistrement thermosensible selon une des revendications 1 à 4, **caractérisée par le fait que** les microcapsules contiennent de 2,5 à 6,5 parties en poids d'agent chromogène, rapporté au poids total (après séchage au four) des microcapsules.

6. Feuille d'enregistrement selon une des revendications 1 à 5, **caractérisée par le fait que** la masse surfacique de la feuille d'enregistrement thermosensible est comprise entre 48 et 268 g/m².
